# FASCICULE DE BREVET EUROPEEN

(11) **EP 0 159 221 B1**
(45) Date de publication et mention de la délivrance du brevet: **16.08.1989**
(21) Numéro de dépôt: 85400428.0
(22) Date de dépôt: 06.03.1985
(51) Int. Cl.: C23G 1/08, C23G 1/00

(54) **Bain de décapage chimique pour piéces en alliage résistant à chaud**
Badzusammensetzung zum chemischen Beizen von Werkstücken aus wärmebeständigen Legierungen
Chemical pickling bath for heat-resisting alloys

(30) Priorité: 09.03.1984 FR 8404169
(43) Date de publication de la demande: 23.10.1985
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Martinou, Robert Lucien, F-94360 Bry Sur Marne (FR); Ruimi, Michel Meyer, F-75019 Paris (FR)
(74) Mandataire: Moinat, François

(56) Documents cités:
- FR-A- 1 292 467
- FR-A- 2 400 069
- US-A- 1 939 241
- US-A- 2 890 944
- US-A- 2 940 838
- US-A- 3 197 341
- US-A- 3 253 968
- US-A- 3 467 599
- CHEMICAL ABSTRACTS, vol. 88, no. 6, 6 février 1978, page 187, réf. no. 40722k, Columbus, Ohio, US; & SU - A - 566 866 (V.N. KIDALYUK et al.) 30.07.1977

## Description

L'invention porte sur un bain de préparation de surface, c'est-à-dire de dissolution chimique en particulier d'enlèvement des oxysulfures pour des pièces en alliage résistant à chaud à base Nickel ou Fer notamment d'alliages à teneur élevée en Molybdène, c'est-à-dire en comportant de 3,5% à 10% environ.

En cours de fabrication de pièces de turbomachine, avant une opération de soudage par exemple, il est nécessaire d'enlever la couche superficielle perturbée comportant des oxydes de métal qui s'est formée pendant les différents traitements thermiques antérieurs. De même, avant de procéder à la réparation ou à la remise en état de telles pièces qui ont fonctionné pendant des centaines d'heures et ont été exposées à des gaz à haute température corrosif, il est nécessaire d'enlever les couches d'oxysulfures contenant les oxydes des métaux constituant l'alliage et des sulfures d'origine diverse.

Les procédures usuelles pour éliminer les oyxdes formés à chaud comprennent après un dégraissage alcalin, un décalaminage en milieu alcalin ou acide, suivi d'un conditionnement d'oxydes en milieu permanganate de potassium plus hydroxyde de potassium ou par passage en bain de soude fondue. La phase finale de détachement d'oxydes résiduels et de blanchiment est assurée par immersion dans des bains nitro- fluorhydriques. Un bain de ce type est indique dans le document FR-A 1 292 467.

Cependant on a constaté que ces bains étaient inefficaces quand il s'agissait de décaper des pièces constituées en alliage de formule NC22KDA, NC25D ou Z10CNKDW20 et que la gamme opératoire produisait une corrosion intergranulaire lorsqu'on passait à la phase de blanchiment au bain nitrofluorhydrique, en particulier sur les pièces à l'état vieilli.

L'examen de leur composition chimique a révélé que ces alliages contenaient une proportion plus élevée de Molybdène:
NC22KDA, nom commercial INC0617, comporte 8 à 10% de Molybdène,
NC25D, nom commercial NIMONIC 86, comporte 10,65% de Molybdène,
Z10CNKDW20, nom commercial, HA556, comporte 2,5 à 4% de Molybdène,
NK17CDAT, nom ASTROLOY, comporte 4,5 à 5,5% de Molybdène, NC14K8, nom commercial, RENE 95, comporte 3,5% de Molybdène,

### cette liste n'étant pas exhaustive.

L'objet de l'invention est donc de réaliser des bains de décapage chimique c'est-à-dire de dissolution chimique et/ou de désoxysulfuration comportant des anions en proportion susceptible de dissoudre les oxydes des métaux constituant les alliages et en particulier les oxydes de Molybdène. Pour ce faire, on a réalisé des bains contenant au moins quatre acides en mélange en milieu aqueux et contenant en outre un sel ferrique.

L'invention a également pour objet de réaliser un procédé d'utilisation de ces bain pour le décapage chimique de pièces oxydées en cours de fabrication de façon à obtenir un état de surface satisfaisant pour les traitements ultérieurs.

L'invention a également pour objet de réaliser un procède d'utilisation de ce bain pour le décapage chimique de pièces recouvertes d'oxysulfures et/ou d'oxydes après fonctionnement.

Conformément à l'invention, on a réaliseé des bains dont les éléments ont été choisis pour leur action sur les métaux présents dans les alliages:
- ion phosphate: chrome, aluminium, nickel,
- ion acétate: molybdène, aluminium,
- ion sulfate: molybdène, nickel,
- ion chlorure: chrome,
- ion nitrate: chrome, titane.
- ion ferrique: régulatuer de l'attaque par les acides

La composition de ces bains est définie dans les revendications 1 et 2. Un procédé de décapage chimique et d'enlèvement des oxysulfures sur des pièces en alligage à base nickel est défini dans la revendication 3.

Les différents essais ont conduit à la réalisation d'un premier bain dont la composition est la suivante:
- eau: 180 ± 50 ml/I
- sulfate ferrique: 160 ± 45 g/I
- acide chlorhydrique (d = 1,18): 460 ± 100 ml/I
- acide nitrique (d =1,14): 160 ± 40 ml/I
- acide acétique (d = 1,05): 115 ± 20 ml/I
- acide phosphorique (d = 1,70): 85 ± 15ml/1

Les tolérances indiquées correspondent, par rapport au montage préféré tel qu'indiqué, aux variations acceptables des concentrations lors des utilisations répétées du bain et qui n'ont pas d'effet sur son efficacité. Les densités (d) mentionnées correspondent aux baleurs usuellement rencontrées pour des produits du commerce.

Le rapport H+/N0₃- a été choisi pour diminuer la passivation du matériau au cours de dissolution chimique. L'acidité libre est très importante (12,25N) pour activer la surface du matériau.

On prépare ce bain dans une cuve de préférence à revêtement plastique en introduisant les composants dans l'ordre de la liste ci-dessus: on met dans la cuve la quantité d'eau indiquée, on y ajoute le sulfate ferrique lentement jusqu'à dissolution complète, on verse lentement par petites quantités l'acide chlorhydrique en brassant la solution au moyen d'un jet d'air comprimé, ensuite on introduit dans l'ordre et de la même façon les trois autres acides. Lors de cette préparation, il faut surveiller la température et éviter qu'elle ne dépasse 45°C, surtout lors de l'introduction de l'acide chlorhydrique afin de prévenir d'éventuelles projections.

Au lieu d'utiliser le fer sous forme de sulfate ferrique, il est possible de choisir du chlorure ferrique que l'on combine alors avec de l'acide sulfurique pour assurer la concentration en ion sulfate. La composition de ce second bain sera alors la suivante:
- eau 180±50 ml/I
- acide sulfurique 80±10 ml/I
- acide chlorhydrique 4301100 ml/I
- acide ferrique 170±50 g/I
- acide nitrique 140±40 ml/t
- acide acétique 110±20 ml/I
- acide phosphorique 85±15 ml/1

l'ordre et la temérature de dissolution étant à respecter pour les mêmes raisons que précédemment. Chaque fois que cela sera possible, on préféra utiliser le premier bain, plus commode car ne comprenant pas de manipulation d'acide sulfurique.

Les conditions d'utilisation et les résultats obtenus avec les bains acides selon l'invention ap- paraitront au cours de l'examen des exemples suivants:

### Exemple 1

On a fait subir à six pièces d'alliages différents: Z10, CNKDW20, NC25D, NK17CDAT, NC14K8, NC22KDA et NK15CADT recouverts d'une couche d'oxyde, plusieurs cycles de décalaminage. Chacun de ces cycles comprend:
- un décalaminage des oxydes par immersion pendant une heure dans un bain alcalin, par exemple le bain connu dans le commerce sous le nom de TURCO 4008-3, dont la temérature est maintenue à 121°-3°C suivi d'une immersion pendant une heure dans un bain de conditionnement d'oxydes au permanganate alcalin, destiné à rendre les oxydes plus solubles par exemple le bain connu dans le commerce sous le nom TURCO 4338-C, dont la température est régulée à 88°-5°C,
- enlèvement des oxydes par immersion dans le bain au sulfate ferrique de l'invention pendant 10 minutes, la température étant régulée à 30°-5°C.

L'épaisseur moyenne des oxydes avant le traitement était, suivant les pièces, de 0,010 à 0,030 mm. Après deux cycles complets, la couche d'oxyde pour chacune des pièces avait été complètement éliminée. Aucune dissolution notable des alliages après enlèvement des oxydes n'a été constatée.

Enfin l'examen micrographique a révélé que le bain n'avait provoqué aucune corrosion intergranulaire.

### Exemple 2

Le bain de l'invention au sulfate ferrique a été utilisé pour la désoxysulfuration d'aubes de turbine en alliage à base Nickel (NK15CADT) qui après 12000 heures de fonctionnement étaient recouvertes d'un dépôt important d'oxysulfures.

Pour ce traitement on a remplacé dans l'étape de conditionnement des oxydes les bains alcalins par un bain de soude fondue également connu en soi qui a donné des résultats équivalents. On a également constaté que l'exécution d'un léger sablage sec au Corindon de granulométrie 160 microns sous une pression de trois bars en inter- opération entre le conditionnement et le bain acide final augmentait l'efficacité de ce dernier et permettait de réduire le nombre de cycles de décalaminage. Les résultats ont été satisfaisants et il est apparu à l'examen micrographique que ce bain n'avait aucun effet de corrosion intergranu- lare sur un alliage vieilli en service.

### Exemple 3

Des essais d'enlèvement des oxydes et des oxysulfures sur des pièces moteur ayant fonctionné plusieurs centaines d'heures ont été réalisés. Ces pièces n'avaient subi aucune protection thermochimique avant fonctionnement; elles consistaient en aubes ou secteurs de distributeur, aubes mobiles de turbine ou morceaux de chambre de combustion.

La gamme opératoire comprenait les séquences suivantes:
- premier cycle, les oxydes ont été décalaminés et conditionnés dans un bain acide suivi d'un bain au permanganate alcalin. Après ce conditionnement connu en soi, on a immergé les pièces dans le bain de l'invention pendant 7 minutes, la température du bain étant maintenue à 30°±2°C. On a ensuite soumis les pièces à un sablage à l'alumine dont la granulomètrie était de 70 microns, sous une pression de 4 bars pendant 1 minute environ;
- cycles suivants; seules les immersions dans le bain acide de l'invention pendant 7 minutes à 30°±2°C et le sablage ont été effectués. En effet, l'efficacité du sablage pour fracturer la couche d'oxydes et faciliter l'action du bain acide a rendu inutile l'étape de décalaminage des oxydes par immersion dans les bains alcalin ou acide et le conditionnement au permanganate pour ces deux cycles.

Entre chaque cycle, on a évalué les éventuelles dissolutions par mesure des variations de masse; et, un examen micrographique a été réalisé sur les pièces désoxydées, pour vérifier qu'il n'y avait pas de corrosion intergranulaire.

Les résultats ont montré pour les pièces en NK15CADT (Nom commercial IN100), NK10CAD (nom commercial 81900) et NC13A (nom commercial INC0713) une épaisseur de dissolution des oxydes et des oxysulfures de 0,010 à 0,040 mm après le premier cycle et de 0,010 à 0,020 mm après le deuxième cycle. La désoxydation et l'enlèvement des oxysulfures étaient complets après ce deuxième cycle.

Il apparaît donc que le nombre de cycles avec- sablage et immersion dans le bain de l'invention après le premier cycle dépendra de l'épaisseur de la couche d'oxysulfures.

En appliquant le bain de l'invention à des pièces témoins entièrement désoxydées, on a pu déterminer une vitesse de dissolution des alliages base Nickel de l'ordre de 0,0013 à 0,0017 mm par minute à la température de 30°C. Cette vitesse augmente sensiblement lorsque la température du bain est à 35°C, pour devenir 0,0024 à 0,0035 mm par minute. Cette dissolution des alliages à base Nickel conduit à prévoir un masquage des zones à tolérances serrées comme les pieds d'aubes, de même à limiter la durée et le nombre des immersions pour des pièces à parois minces et, à maintenir la température du bainde préférence en-dessous de 30°C.

### Exemple 4

Des essais de décalaminage et de désoxysulfuration ont été réalisés sur des pièces fissurées après fonctionnement, notamment des aubes de distributeur en NW11AC (nom commercial PD21). L'objet du traitement dans ce cas est de préparer les pièces en vue d'une réparation des fissures par brasage diffusion.

La gamme opératoire mise au point consiste en:
a) - décalaminage d'oxyde en bain alcalin à 120°C pendant une heure puis un conditionnement en bain au permanganate alcalin à 87°C pendant une heure comme dans l'exemple 1,
b) - projection de grenaille métallique (à base nickel) dont la granulométrie est comprise entre 60 et 120 microns sous une pression de 6 bars pendant une minute. On a choisi pour la grenaille un métal dont la base est la même que celle de la pièce à traiter, afin de ne pas nuire au procédé ultérieur de brasagediffusion.
c) - désoxydation chimique dans le bain de l'invention à une température de 23°C pendant 3 minutes, la température et la durée ont été choisies en fonction de l'épaisseur de la paroi des pièces. Dans le cas présent, la paroi étant mince, on a limité l'action du bain. Il est préférable de ne pas descendre endessous de la température ambiante, soit 20 °C.
d) - rinçage à l'eau avec application d'une agitation ultrasonsore pendant 3 minutes,
e) - blanchiment dans un bain d'acide phosphorique contenant des inhibiteurs, à une température de 40°C pendant 20 minutes, pour éliminer les oxydes résiduels,
f) - rinçage à l'eau avec application d'une agitation ultrasonore pendant 3 minutes.

Les opérations de b à f sont répétées deux fois avant le séchage. Les résultats ont montré que les épaisseurs dissoutes étaient de l'ordre de 0,030 mm et que l'état de surface hors-fissures était très bon. La pollution rapide des bains de rinçage par les produits oxydes a montré l'efficacité de l'agitation ultrasonore pour éliminer les produits du bain dans les fissures. Enfin, l'examen micrographique a montré que cette gamme opératoire n'engendrait pas non plu de corrosion intergranulaire.

### Exemple 5

L'emploi de ce bain peut être étendu à la préparation de surface avant soudage de pièces à base Nickel.

Actuellement, avant l'assemblage de certaines pièces de turbomachines telles que les carters, la préparation des surfaces pour l'opération de soudage consiste en un enlèvement superficiel de matière par traitement mécanique. Ce mode de préparation est long et onéreux. L'utilisation du bain selon l'invention pour l'élimination de la couche perturbée dans une opération d'usinage chimique permet d'envisager la réduction des coûts de fabrication.

La gamme opératoire comprend un dégraissage alcalin de la surface (ou équivalent) suivi d'une dépassivation en milieu Hcl enfin l'immersion directe dans le bain de l'invention pendant une durée de 7 minutes à une température de 30°C. Les pièces sont ensuite rincées à l'eau et blanchies dans un bain nitrofluorhydrique pendant 3 minutes à température ambiante. Pour cette température et cette durée d'immersion dans le bain de décapage chimique l'épaisseur dissoute était de 0,010 mm. On a pu observer que, même après un oubli de la pièce dans le bain et une immersion prolongée de 25 minutes où la dissolution était de 0,048 mm, le substrat n'avait subi aucune corrosion intergranulaire.

## Revendications

1. Bain acide pour le décapage chimique d'oxysulfures sur des pièces en alliage résistant à chaud à base Nickel dont la teneur en Molybdène est au moins de 3,5% contenant au moins quatre acides en mélange en milieu aqueux et contenant également un sel ferrique, caractérisé en ce que sa composition est la suivante:
- eau 180 ± 50 ml/I
- acide chlorhydrique 460 ± 100 ml/I
- acide nitrique 160 ± 40 ml/I
- acide acétique 115 ± 20 ml/I
- acide phosphorique 85 ± 15 ml/l
le sel ferrique étant du sulfate ferrique en quantité de 160±45 g/l.

2. Bain acide pour le décapage chimique d'oxysulfures sur des pièces en alliage résistant à chaud à base Nickel dont la teneur en Molybdène est au moins de 3,5%, contenant au moins quatre acides en mélange en milieu aqueux et contenant également un sel ferrique, caractérisé en ce que sa composition est la suivante:
- eau 180 ± 50 ml/I
- acide sulfurique 80 ± 10 ml/l,
- acide chlorhydrique 430 ± 100 ml/I,
- acide nitrique 140 ± 40 ml/1,
- acide acétique 110 ± 20 ml/l,
- acide phosphorique 85 ± 15 ml/I,
le sel ferrique étant du chlorure ferrique en quantité de 170 ± 50 g/l.

3. Procédé de décapage chimique d'oxysulfures sur des pièces en alliage résistant à chaud à base Nickel dont la teneur en Molybdène est au moins de 3,5% caractérisé en ce qu'il comprend un prétraitement suivi de l'immersion dans un bain acide selon l'une des revendications 1 ou 2, en ce que la température du bain est comprise entre 20 et 35°C et en ce que le temps d'immersion est compris entre 3 et 10 minutes.

4. Procédé selon la revendication 3 caractérisé en ce que ledit prétraitement réalisé en vue de favoriser l'action du bain de décapage consiste à décalaminer les oxydes de la couche superficielle dans un bain alcalin ou acide suivi d'un conditionnement dans un bain au permanganate alcalin, lesdits bains étant connus en soi.

5. Procédé selon la revendication 4 caractérisé en ce que le conditionnement des oxydes est effectué dans un bain de soude fondue.

6. Procédé selon l'une des revendications 4 ou 5 caractérisé en ce que le prétraitement comprend une projection de poudre dont la granulométrie est comprise entre 60 et 120 microns.

7. Procédé selon la revendication G, caractérisé en ce que la poudre est un métal correspondant au constituant de base de l'alliage de la pièce à traiteur.

8. Procédé selon la revendication 3, caractérisé en ce que le prétraitement comprend und dégraissage de la surface.

9. Procédé selon la revendication 8, caractérisé en ce que ce dégraissage étant alcalin, il est suivi d'une dépassivation acide.

10. Procédé selon la revendication 3 à 9, caractérisé en ce que la pièce est soumise à un blanchiment dans un bain nitrofluoré ou phosphorique inhibé après le traitement dans ledit bain de décapage.

11. Procédé selon la revendication 3 à 10, caractérisé en ce qu'il comprend des immersions dans des bains de rinçage à l'eau.

12. Procédé selon la revendication 11, caractérisé en ce qu'au moins l'un des bains de rinçage dans lequel la pièce est immergée est soumis à une agitation ultrasonore.

## Patentansprüche

1. Säurebad zum chemischen Beizen von Oxysulfiden auf wärmebeständigen Legierungsstükken auf Nickelbasis, deren Molybdängehalt wenigstens 3,5% ist, bei dem das Säurebad wenigstens vier in wässrigem Milieu vermischte Säuren und ebenfalls ein Eisensalz enthält, gekennzeichnet durch folgende Zusammensetzung:
- Wasser 180 ± 50 mI/I,
- Salzsäure 460 ±100 ml/l,
- Salpetersäure 160 ± 40 ml/l,
- Essigsäure 115 ± 20 ml/I,
- Phosphorsäure 85 ± 15 ml/l,
wobei das Eisensalz Eisensulfat mit 160 ± 45 g/I ist.

2. Säurebad zum chemischen Beizen von Oxysulfiden auf wärmebeständigen Legierungsstükken auf Nickelbasis, deren Molybdängehalt wenigstens 3,5% ist, bei dem das Säurebad wenigstens vier in wässrigem Milieu vermischte Säuren und ebenfalls ein Eisensalz enthält, gekennzeichnet durch folgende Zusammensetzung:
- Wasser 180 ± 50 ml/I
- Schwefelsäure 80 ± 10 ml/l,
- Salzsäure 430 ± 100 ml/I,
- Salpetersäure 140 ± 40 ml/I,
- Essigsäure 110 ± 20 mI/I,
- Phosphorsäure 85 ± 15 ml/l,
wobei das Eisensalz Eisenchlorid mit 170 ± 50 g/I ist.

3. Chemisches Verfahren zum Beizen von Oxysulfiden auf wärmebeständigen Legierungstükken auf Nickelbasis, deren Molybdängehalt wenigstens 3,5% ist, dadurch gekennzeichnet, dass das Verfahren eine fortlaufende Vorbehandlung mit Eintauchen in ein Säurebad gemäss einem der Ansprüche 1 oder 2 enthält, dass die Badtemperatur zwischen 20 und 35°C liegt, und dass die Eintauchzeit zwischen 3 und 10 Minuten ist.

4. Verfahren nach Anspruch 3, dadurch gekennzeichnet, dass die besagte Vorbehandlung, die zur Förderung der Badeinwirkung zum Beizen durchgeführt wird, aus einem Entzundern der Oxyde von der Oberfläche in einem alkalischen oder sauren Bad, gefolgt von einer Aufbereitung in einem Bad eines alkalischen Permanganats, besteht, wobei diese Bäder an sich bekannt sind.

5. Verfahren gemäss Anspruch 4, dadurch gekennzeichnet, dass die Aufbereitung der Oxyde in einem Bad geschmolzenen Natriumkarbonats durchgeführt wid.

6. Verfahren gemäss einem der Ansprüche 4 oder 5, dadurch gekennzeichnet, dass die Vorbehandlung ein Spritzen von Pulver mit einer Korngrösse von zwischen 60 und 120 µm enthält.

7. Verfahren gemäss Anspruch 6, dadurch gekennzeichnet, dass das Pulver ein dem Basisbestandteil des zu behandelnden Legierungsstükkes entsprechendes Metall ist.

8. Verfahren gemäss Anspruch 3, dadurch gekennzeichnet, dass die Vorbehandlung eine Entfettung der Oberfläche enthält.

9. Verfahren gemäss Anspruch 8, dadurch gekennzeichnet, dass es sich bei der Entfettung um eine alkalische Entfettung handelt, an die sich eine saure Depassivierung anschliesst.

10. Verfahren gemäss Anspruch 3 bis 9, dadurch gekennzeichnet, dass das Legierungsstück nach der Behandlung in dem besagten Bad zum Beizen einem Bleichen in einem Beizzusätze aufweisenden Nitroflour- oder Phosphor-Bad ausgesetzt wird.

11. Verfahren gemäss Anspruch 3 bis 10, dadurch gekennzeichnet, dass das Verfahren das Eintauchen in Spülungswasserbäder enthält.

12. Verfahren gemäss Anspruch 11, dadurch gekennzeichnet, dass wenigstens eines der Spülbäder, in welches das Legierungsstück eingetaucht wird, einer Ultraschall-Bewegung unterworfen wird.

## Claims

1. Acid bath for the chemical pickling of oxysulphides on parts made of nickel-based, heat- resistant alloy, the molybdenum content of which is at least 3.5%, containing at least four acids in admixture in an aqueous medium, and also containing a ferric salt, characterized in that its composition is the following:
- water 180 ± 50 ml/l
- hydrochlorid acid 460 + 100 ml/I
- nitric acid 160 + 40 ml/l
- acetic acid 115 + 20 ml/I
- phosphoric acid 85 + 15 ml/l
the ferric salt being ferric sulphate in a quantity of 160 ± 45 g/l.

2. Acid bath for the chemical pickling of oxysulphides on parts made of nickel-based, heat- resistant alloy, the molybdenum content of which is a least 3.5%, containing at least four acids in admixture in an aqueous medium, and also containing a ferric salt, characterized in that its composition is the following:
- water 180 + 50 ml/l
- sulphuric acid 80 + 10 ml/I
- hydrochlorid acid 430 + 100 ml/I
- nitric acid 140 + 40 ml/l
- acetic acid 110 + 20 ml/I
- phosphoric acid 85 +15 mi/I
the ferric salt being ferric chloride in a quantity of 170 ± 50 g/I.

3. Process for the chemical pickling of oxysulphides on parts made of nickel-based, heat-resistant alloy, the molybdenum content of which is at least 3.5%, characterized in that it comprises a pretreatment followed by immersion in an acid bath according to one of Claims 1 or 2, in that the temperature of the bath is within the range between 20 and 35°C, and in that the time of immersion is within the range between 3 and 10 minutes.

4. Process according to Claim 3, characterized in that the said pretreatment carried out with a view to promoting the action of the pickling bath consists in descaling the oxides of the surface layer in an alkaline or acid bath followed by a conditioning in an alkaline permanganate bath, the said baths being known per se. 5. Process according to Claim 4, characterized in that the conditioning of the oxides is carried out in a molten soda bath.

6. Process according to one of Claims 4 or 5, characterized in that the pretreatment comprises a projection of powder, the particle size of which is within the range between 60 and 120 microns.

7. Process according to Claim 6, characterized in that the powder is a metal corresponding to the base constituent of the alloy of the part to be treated.

8. Process according to Claim 3, characterized in that the pretreatment comprises a degreasing of the surface.

9. Process according to Claim 8, characterized in that, this degreasing being alkaline, it is followed by an acid depassivation.

10. Process according to one of Claims 3 or 9, characterized in that the part is subjected to a bleaching in a nitrofluorinated or phosphoric bath inhibited after the treatment in the said pickling bath.

11. Process according to one of Claims 3 or 10, characterized in that it comprises immersions in water rinsing baths.

12. Process according Claim 11, characterized in that at least one of the rinsing baths in which the part is immersed is subjected to an ultrasonic agitation.
